# EUROPÄISCHE PATENTSCHRIFT

(11) **EP 0 019 188 B1**
(45) Veröffentlichungstag und Bekanntmachung des Hinweises auf die Patenterteilung: **17.08.1983**
(21) Anmeldenummer: 80102447.2
(22) Anmeldetag: 06.05.1980
(51) Int. Cl.: D06P 3/66, D06P 1/52

(54) **Verfahren zum Klotzfärben von bahnförmigen Textilien aus Cellulosefasern**
Process for the pad dyeing of cellulose fibre textile webs
Procédé de teinture par foulardage de matières textiles cellulosiques en forme de bandes

(30) Priorität: 09.05.1979 DE 2918607
(43) Veröffentlichungstag der Anmeldung: 26.11.1980
(73) Patentinhaber: HOECHST AKTIENGESELLSCHAFT, 65926 Frankfurt am Main (DE)
(72) Erfinder: Ballmann, Hans Jörg, D-6000 Frankfurt am Main 71 (DE); von der Eltz, Hans-Ulrich, Dr., D-6000 Frankfurt am Main 50 (DE)

## Beschreibung

Die vorliegende Erfindung betrifft ein Verfahren zum Klotzfärben von bahnförmigen Textilien, die aus Cellulosefasern bestehen oder solche enthalten, vorzugsweise von Schlauchgewirken, mit Reaktivfarbstoffen nach einem Kaltverweilprozeß.

Der halbkontinuierliche Kaltverweilprozeß für Klotzungen auf Stückwaren aus Cellulosefasern mit Reaktivfarbstoffen ist allgemein bekannt und in der Praxis sehr gut eingeführt. Versucht man jedoch, die bei Webwaren gewonnenen guten Erfahrungen auf Schlauchgewirke zu übertragen, treten dabei, obwohl inzwischen sehr gute Spezialkonstruktionen für Foulards und Schlauchbreithalter vorliegen, immer wieder Egalitätsschwierigkeiten besonders bei stuhlroher, nicht vorbehandelter Ware auf.

Das Schlauchgewirk liegt beim Klotzen in der Quetschfuge des Foulards doppelt, was zur Folge hat, daß die Quetschkanten weniger Flotte erhalten als das übrige Material in der Doppelschicht. Die Quetschkanten werden dann, wenn kein wirksamer Ausgleich erfolgt, deutlich als hellere Längsstreifen markiert. Auch die Durchfärbung der Doppelschicht (und der Einzelfäden) ist beeinträchtigt, was sich dahingehend auswirkt, daß die Innenseite des Schlauches heller und ungleichmäßiger als die Außenseite gefärbt ist. Das gesamte Warenbild ist oft unruhig. Solche Waren sind unverkäuflich, was zu Empfehlungen geführt hat, Vorrichtungen zu verwenden, die eine Kantenversetzung oder das Einblasen von Luft ermöglichen. Das hat jedoch nicht in jedem Falle zum vollen Erfolg geführt. Das Klotzkaltverweilverfahren von Cellulosefaser-Schlauchgewirken mit Reaktivfarbstoffen ist an sich bekannt, z. B. aus TEXTIL-BETRIEB, 7-8,1976, Seiten 43-45.

Es wurde nun gefunden, daß man bahnförmige Textilien, die aus Cellulosefasern bestehen oder solche enthalten, vorzugsweise Schlauchgewirke, unter Vermeidung der genannten Schwierigkeiten hinsichtlich Egalität und Durchfärbung nach einem Kaltverweilverfahren bei Temperaturen zwischen etwa 5°C und etwa 40° C, mit wäßrigen Flotten klotzfärben kann, wobei die Flotte Reaktivfarbstoffe, Fixieralkalien und Netzmittel enthält, wenn man der Flotte zusätzlich Polymere oder Mischpolymerisate eines Acrylsäureamids in einer Menge von 0,4 bis 5 g/I in Form wäßriger Lösungen zusetzt.

Als solche Polymere oder Mischpolymerisate des Acrylsäureamids kommen beispielsweise in Betracht:
a) lineare oder verzweigte Polymere des Acrylsäureamids;
b) Mischpolymerisate aus Acrylsäureamid und Halbestern der Maleinsäure mit Polyglykoläthern von natürlichen oder synthetischen Fettalkoholen (mit 12 bis 18 C-Atomen) mit 5 bis 10 Mol Äthylenoxid je Mol Fettalkohol, im Gewichtsverhältnis von 1 : 0,05 bis 1 : 0,5 (bezogen auf das Acrylsäureamid);
c) Mischpolymerisate aus Acrylsäureamid und Acrylamidopropionsulfonsäure im Gewichtsverhältnis von 1 : 0,05 bis 1 : 0,5 (bezogen auf das Acrylsäureamid);
d) Mischpolymerisate aus Acrylsäureamid und N-Vinyl-N-methylacetamid im Gewichtsverhältnis von 1 : 0,05 bis 1 : 0,5 (bezogen auf das Acrylsäureamid);
e) Mischungen der vorstehend unter a) bis d) genannten Polymerisate untereinander und gegebenenfalls in Kombination mit s-Caprolactam im Gewichtsverhältnis von 1 : 0,5 bis 1 : 1 (bezogen auf die Polymerisate).

Die zur Anwendung gelangenden Polymerisate des Acrylsäureamids oder dessen Mischpolymerisate mit den anderen, vorstehend unter a) bis e) genannten Monomeren weisen vorzugsweise ein Molekulargewicht von 1,0 . 10⁶ bis 2,5 . 10⁶ auf.

Aus den spezifischen Eigenschaften der genannten Acrylsäureamid-Polymerisate resultiert überraschenderweise eine Zunahme der Flottenaufnahme bei gleichem Walzendruck (in bar/cm²). Dieser Effekt ist etwa proportional der angewendeten Menge der Produkte, d. h. je höher die Anwendungskonzentration, desto stärker auch die Zunahme der Flottenaufnahme innerhalb eines technisch vertretbaren Bereichs (Konzentrationen von 0,4 bis 5 g/I der Polymerisate, die als wäßrige Lösungen zugesetzt werden).

Vergleiche mit Lösungen üblicher Verdickungsmittel zeigten jedoch, daß die unerwartete Erscheinung der Erhöhung der Flottenaufnahme unabhängig von der Viskosität der Flotte ist.

Unter dem Einfluß der angewendeten Acrylsäureamid-Polymerisate verhalten sich die aufgeklotzten Flotten während des Verweilprozesses auf dem Material, ebenfalls zur Überraschung des Fachmanns, günstig. Obwohl eine höhere Flottenaufnahme erfolgt, neigt die Flüssigkeit auf der aufgedockten Ware (Kaule) beim Verweilen ohne Rotation oder beim Abtafeln weit weniger zum »Durchsacken« (Ansammlung der Flotte im unteren Teil der Ware unter dem Einfluß der Schwerkraft), als wenn man eine Erhöhung der Flottenaufnahme auf Werte über 120% ohne diese Produkte durch Verringerung des Walzendrucks des Foulards erzwingen wollte.

Die vermehrte Flottenaufnahme hat ihrerseits zwei überraschende Wirkungen. In erster Linie führt sie dazu, wie schon dargestellt wurde, die Ungleichmäßigkeiten, die das textile Material unmittelbar nach dem Verlassen des Foulards aufweist, durch Diffusion auszugleichen, d. h. während des Verweilprozesses erfolgt eine Wanderung von Flotte mit Farbstoff an die Stellen, an denen sich durch Abquetschen weniger davon befindet. Der zweite Effekt besteht darin, daß sich proportional der Flottenmehraufnahme auch die Farbtiefe erhöht.

Die proportionale Abhängigkeit der Farbtiefe von der Flottenaufnahme bei gegebener Farbstoffkonzentration wurde durch Farbmessungen belegt.

Nun ist aber beim kontinuierlichen Färben der Einsatz von Acrylsäureamidpolymerisaten oder entsprechenden Mischpolymeren in den Klotzflotten nicht mehr neu. So wird davon beim Verfahren nach der FR-PS 2 324 657 Gebrauch gemacht, gemäß dem die Migration von Dispersionsfarbstoffen auf Polyester/Cellulose-Mischgeweben im Verlauf der Zwischentrocknung und damit das Auftreten von Grauschleier beim Thermoisolieren unterdrückt werden soll. Im Falle der GB-PS 871 193 bedient man sich des Hilfsmittels ebenso zur Verhinderung der Migration bei der Zwischentrocknung. Bei diesen bekannten Techniken, die keine irgendwelchen Lager-(Verweil-)Verfahren von nasser vorgeklotzter Ware betreffen, beruht die Wirkung der Acrylpolymerisate darin, dem Wandern von Flotte bzw. von darin enthaltenem Farbstoff oder Veredlungsmittel beim Zwischentrocknen gegenzusteuern. Dieser Befund läßt sich indessen nicht in Richtung auf die vorliegende Erfindungsidee auslegen,.wo für den Ausgleich der Flottenverteilung eher umgekehrtes Verhalten des Polymerenzusatzes maßgebend ist. Beim Foulardieren von Cellulosematerial mit Reaktivfarbstoffen wird entsprechend der Vorschrift in der FR-PS 2366403 den Flotten als Hilfsmittel Caprolactam zugesetzt. Seine Aufgabe dürfte bei der hieraus bekannten Kaltlagerfixierung in der lösungsvermittelnden Wirkung zu sehen sein. Caprolactam, das erfindungsgemäß stets zusammen mit den Acrylpolymerisaten genannt wird, dient nach dem neuen Verfahren hingegen zur Stabilisierung der Acrylpolymerisate gegen Autoxidation.

Von den textilen Materialien eignen sich für das erfindungsgemäße Verfahren alle bahnförmigen Textilien, die aus Cellulose bestehen oder diese enthalten, d. h. Gewebe oder Gewirke, vorzugsweise jedoch Schlauchgewirke, bei denen die Egalität besonders wichtig ist. Bei Gewirken kann sogar stuhlrohe Ware (besonders vorteilhaft bei sehr vollen oder gedeckten Nuancen) verwendet werden, bei allen geschlichteten Materialien ist jedoch eine Entschlichtung unvermeidlich. Bei flachen bzw. dichten Geweben und bei Fasermischungen ist der Effekt weniger ausgeprägt, die Anwendungskonzentrationen der Polymerisate sollten dann etwas höher sein.

Für das Färben von Cellulosefasern bzw. des Cellulosefaseranteils von Fasermischungen bahnförmiger Textilien nach dem vorliegenden Verfahren kommen als Reaktivfarbstoffe die unter diesem Begriff bekannten organischen Farbstoffe - unabhängig von der Art ihrer reaktiven Gruppe - in Betracht. Diese Farbstoffklasse wird im COLOUR INDEX, 3. Auflage, 1971, als »Reactive Dyes« bezeichnet. Es handelt sich hierbei vorwiegend um solche Farbstoffe, die mindestens eine mit Polyhydroxylfasern reaktionsfähige Gruppe, eine Vorstufe hierfür oder einen mit der Polyhydroxylfaser reaktionsfähigen Substituenten enthalten. Als Grundkörper der organischen Farbstoffe eignen sich besonders solche aus der Reihe der Azo-, Anthrachinon- und Phthalocyaninfarbstoffe, wobei die Azo- und Phthalocyaninfarbstoffe sowohl metallfrei als auch metallhaltig sein können. Als reaktionsfähige Gruppen und Vorstufen, die solche reaktionsfähigen Gruppen bilden, seien beispielsweise Epoxygruppen, die Äthylenimingruppe, die Vinylgruppierung im Vinylsulfon- oder im Acrylsäurerest, ferner die ß-Sulfatoäthylsulfongruppe, die ß-Chloräthylsulfongruppe, die ß-Phosphatoäthylsulfongruppe, oder die ß-Dialkylaminoäthylsulfongruppe genannt. Außerdem kommen für dieses Verfahren Derivate der Tetrafluorcyclobutyl-Reihe, z. B. der Tetrafluorcyclobutylacrylsäure in Frage. Als reaktionsfähige Substituenten in Reaktivfarbstoffen dienen solche, die leicht abspaltbar sind und einen elektrophilen Rest hinterlassen. Als Substituenten kommen beispielsweise 1 bis 3 Halogenatome an folgenden Ringsystemen in Betracht: Chinoxalin, Triazin, Pyrimidin, Phthalazin, Pyridazin und Pyridazon. Es können auch Farbstoffe mit mehreren gleich- oder verschiedenartigen Reaktivgruppen verwendet werden.

Von den erfindungsgemäß angewandten Polymer-Produkten sind einige bekannt (DE-A-2 542 051, CASSELLA AKTIENGESELLSCHAFT), doch werden diese für einen völlig anderen Zweck, nämlich zur Unterdrückung des »frosting effect« beim Färben von Polyesterfasern mit Dispersionsfarbstoffen angewendet.

Alle Anwendungsprinzipien für das Kaltverweil-Verfahren mit Reaktivfarbstoffen auf Cellulosefasern, wie Farbstoffauswahl, Klotzflottentemperatur, Alkaliart und Menge, sowie die Verweildauer bleiben ebenso wie die Nachbehandlungsoperationen unverändert. Die nach dem erfindungsgemäßen Verfahren erzielbaren Echtheitseigenschaften entsprechen denen, die man in gleicher Farbtiefe auf Cellulose nach anderen konventionellen Auszieh- oder Klotzverfahren erreichen kann.

Die Klotzflotten werden durch heißes Lösen des Farbstoffs, des Netzmittels und des vorgesehenen polymeren Acrylsäureamid-Produktes zunächst ohne Alkali angesetzt, das gewählte Alkali mittels eines Dosiergerätes in das Chassis eindosiert und das Cellulose-Schlauchgewirk auf einem Foulard bei 5 -40⁰ C geklotzt, kantengerade aufgedockt oder abgetafelt und mit Folie abgedeckt. Als Alkali hat sich eine Mischung aus Wasserglas und Natronlauge sehr bewährt (vgl. hierzu das bekannte Wasserglasverfahren gemäß DE-B-1 619 510 und DE-B-1 619 513), da dadurch das Hellerwerden der freiliegenden Kanten des Materials auf der Kaule verhindert wird. Nach Ablauf der entsprechenden Kaltverweilzeit, welche farbstoffabhängig ist, erfolgt die Nachbehandlung in üblicher Weise durch gutes Spülen und neutrales Seifen.

### Beispiel 1

Ein stuhlrohes Schlauchgewirk aus Baumwolle wird auf einem Spezialfoulard für Trikot bei einem Walzendruck von 1 bar/cm² und bei einer Raumtemperatur mit einer Flotte geklotzt, die im Liter enthält 45 g des Reaktivfarbstoffes Reactive Black 5 (COLOUR INDEX Nr. 20 505), 15 g des Reaktivfarbstoffes der Formel 8 g eines handelsüblichen anionischen Netzmittels und 30 g lineares Polyacrylsäureamid (Klotzhilfsmittel) in Form seiner4,3gewichtsprozentigen wäßrigen Lösung (Molekulargewicht 1,4 - 10⁶).

Das erforderliche Fixieralkali wird mittels einer Dosierpumpe in das Chassis eindosiert in einer Menge von 90 cm³ einer (handelsüblichen) Natronwasserglaslösung mit einem spezifischen Gewicht von 1,345 ( =37° Be), in welcher das Verhältnis von Na₂0 zu SiO₂ 1 : 3,3 beträgt, und 30 cm³ Natronlauge 32,5gewichtsprozentig je Liter Klotzflotte. Die hierbei erzielte Flottenaufnahme beträgt 183%.

Nachdem die geklotzte Ware kantengleich aufgedockt und abgedeckt wurde, läßt man sie unter langsamer Rotation über Nacht verweilen. Die Nachbehandlung erfolgt in üblicher Weise durch gründliches Spülen und heißes neutrales Seifen mit einem nichtionogenen Waschmittel (0,5 g/I des Additionsproduktes von 8 Mol Äthylenoxid an 1 Mol Nonylphenol) 20 Minuten bei 90° C.

Man erhält auf dem Baumwolltrikot eine ungewöhnlich volle und in jeder Beziehung egale Schwarzfärbung.

Arbeitet man wie vorstehend beschrieben, jedoch unter Weglassen des Acrylamid-Polymerprodukts, so erhält man eine Flottenaufnahme von nur 103% bei gleichem Abquetschdruck der Walzen, wobei die erzielte Farbtiefe wesentlich geringer ist. Farbmessungen ergaben, daß die größere Farbtiefe der ersten Färbung mit Acrylsäureamid-Polymerisat der höheren Flottenaufnahme entspricht. Die Echtheitseigenschaften sind jedoch übereinstimmend. Die Reibechtheit der volleren Färbung ist keineswegs geringer im Vergleich zur zweiten Färbung.

### Beispiel 2

Unbehandelter Baumwolltrikot (Interlock) wird auf einem Spezialfoulard für Gewirke bei einem Walzendruck von 1 bar/cm² und bei 22°C mit einer wäßrigen Flotte geklotzt, die im Liter enthält 21 g des Reaktivfarbstoffs Reactive Orange 16 (COLOUR INDEX Nr. 17 757), 40 g des Reaktivfarbstoffs der Formel 8 g eines handelsüblichen anionischen Netzmittels und 30 g des Mischpolymerisats (Klotzhilfsmittel) aus Acrylsäureamid und dem Halbester der Maleinsäure mit dem Polyglykoläther aus dem Additionsprodukt von 8 Mol Äthylenoxid an 1 Mol Isotridecylalkohol im Gewichtsverhältnis 1 : 0,075 (bezogen auf das Acrylsäureamid) in Form seiner 4,3%igen wäßrigen Lösung (Molekulargewicht des genannten Mischpolymerisats 1,47 . 10⁶).

Das erforderliche Alkali wird mit einer Dosierpumpe zudosiert in einer Menge von 130 cm³ einer (handelsüblichen) Natronwasserglaslösung mit einem spezifischen Gewicht von 1,345 (=37°Bé), in welcher das Verhältnis Na₂0 zu Si0₂1 : 3,3 beträgt, und 34 cm³ Natronlauge 32,5gewichtsprozentig je Liter Klotzflotte. Die hierbei erzielte Flottenaufnahme beträgt 171%.

Nachdem die geklotzte Ware spannungsarm und kantengleich aufgedockt und mit Folie abgedeckt wurde, läßt man die Ware unter langsamer Rotation 15 Stunden verweilen. Die Nachbehandlung erfolgt wie in Beispiel 1 beschrieben.

Man erhält eine vollständig egale volle Rotfärbung.

Wird die Färbung wie vorstehend beschrieben, jedoch unter Weglassen des Acrylsäureamid-Mischpolymerisats durchgeführt, so wird nach dem Klotzen und Abquetschen eine Flottenaufnahme von nur 104% bei gleichem Abquetschdruck erzielt. Die hierbei erzielte Färbung unterscheidet sich in der Farbtiefe von der unter Zusatz des Acrylsäureamid-Mischpolymerisats erhaltenen um einen den verschiedenen Flottenaufnahmen proportionalen Wert und ist unegal (Kantenmarkierung).

### Beispiel 3

Gebleichter Frottierstoff aus Baumwolle wird auf einem Foulard bei einem Abquetschdruck von 1 bar/cm² und einer Temperatur von 24° C mit einer wäßrigen Flotte geklotzt, die im Liter enthält 22 g des Reaktivfarbstoffs der Formel 25 g des Reaktivfarbstoffs der Formel 15 g des Reaktivfarbstoffs der Formel 8 g eines handelsüblichen anionischen Netzmittels und 30 g des Mischpolymerisats (Klotzhilfsmittel) aus Acrylsäureamid und Acrylamidopropionsulfonsäure im Gewichtsverhältnis 1 : 0,1 (bezogen auf das Acrylsäureamid) in Form seiner 4,3%igen wäßrigen Lösung (Molekulargewicht des genannten Mischpolymerisats 1,90 - 10⁶).

Das erforderliche Fixieralkali wird mittels einer Dosierpumpe in das Chassis eindosiert in einer Menge von 120 cm³ einer handelsüblichen Natronwasserglaslösung vom spezifischen Gewicht 1,41 (42° Be), in welcher das Verhältnis Na₂0 zu Si0₂ 1 : 2,5 beträgt, und 20 cm³ Natronlauge 32,5gewichtsprozentig je Liter Klotzflotte. Die Flottenaufnahme beträgt 167%.

Nachdem die geklotzte Ware abgetafelt und abgedeckt wurde, läßt man diese verweilen. Die Nachbehandlung erfolgt wie in Beispiel 1 und 2 beschrieben. Man erhält eine volle, egale Bordofärbung mit sehr guter Durchfärbung.

Unterläßt man den Zusatz des Acrylamid-Mischpolymerisats und verfährt im übrigen wie vorstehend beschrieben, so erhält man auch bei gleichbleibendem Walzendruck eine Flottenaufnahme von nur 98% und eine entsprechend hellere und auch unegale Färbung.

### Beispiel 4

Ein unbehandeltes Schlauchgewirk aus einem Mischgarn aus 50% Baumwolle und 50% Polyacrylnitril-Fasern wird auf einem Foulard bei einem Walzenabquetschdruck von 1 bar/cm² bei 22° C mit einer wäßrigen Flotte geklotzt, die im Liter enthält 3,8 g des Reaktivfarbstoffs Reactive Black 5 (COLOUR INDEX Nr. 20 505), 15,0 g des Reaktivfarbstoffs der Formel 8 g eines handelsüblichen Netzmittels (anionisch) und 40 g verzweigtes Polyacrylsäureamid (Klotzhilfsmittel) in Form seiner 4,3gewichtsprozentigen wäßrigen Lösung (Molekulargewicht 1,4 . 106).

Das erforderliche Alkali wird über ein Dosiergerät zudosiert in einer Menge von 120 cm³ einer handelsüblichen Wasserglaslösung vom spezifischen Gewicht 1,41 (42° Bé), in welcher das Verhältnis Na₂0 zu SiO₂ 1 : 2,5 beträgt, und 16 cm³ Natronlauge 32,5prozentig je Liter Klotzflotte.

Die hierbei erzielte Flottenaufnahme beträgt 113%.

Nachdem die geklotzte Ware kantengleich aufgedockt und abgedeckt wurde, läßt man sie unter langsamer Rotation 7 Stunden verweilen. Die Nachbehandlung erfolgt wie in Beispiel 1 beschrieben.

Man erhält eine volle und egale Marineblaufärbung auf dem Cellulosefaseranteil des Mischgewirks ohne Kantenmarkierung. Unterläßt man den Zusatz des genannten Polyacrylsäureamids und verfährt im übrigen wie vorstehend beschrieben, so erhält man bei gleichem Walzendruck eine Flottenaufnahme von nur 78% und eine der geringeren Flottenaufnahme entsprechend hellere Färbung.

### Beispiel 5

Eine stuhlrohe Rundwirkware aus einem Mischgarn aus 50% Polyesterfasern und 50% Baumwollfasern wird auf einem Foulard bei 20°C mit einer wäßrigen Flotte geklotzt, die im Liter enthält 24 g des Reaktivfarbstoffs der Formel 15 g des Reaktivfarbstoffs der Formel 8 g eines anionaktiven handelsüblichen Netzmittels, und 40 g des Mischpolymerisats (Klotzhilfsmittel) aus Acrylsäureamid und dem Halbester der Maleinsäure mit dem Polyglykoläther aus dem Additionsprodukt von 8 Mol Äthylenoxid an 1 Mol Stearylalkohol im Gewichtsverhältnis 1 : 0,08 (bezogen auf das Acrylsäureamid) in Form seiner 4,3%igen wäßrigen Lösung (Molekulargewicht des genannten Mischpolymerisats 1,4 - 10⁶).

Das erforderliche Alkali wird mit einer Dosierpumpe zudosiert in einer Menge von 120 cm³ einer handelsüblichen Natronwasserglaslösung vom spezifischen Gewicht 1,41 (=42°Bé), in welcher das Verhältnis Na₂0 zu Si0₂ 1 : 2,5 beträgt, je Liter Klotzflotte. Die hierbei erzielte Flottenaufnahme beträgt 128%.

Nachdem die geklotzte Ware abgetafelt wurde, werden die Farbstoffe durch Verweilenlassen bei Raumtemperatur innerhalb von 6 Stunden fixiert. Der Baumwollanteil ist in einem vollen und einwandfrei egalen Rotton gefärbt. Das Decken des Polyesterfaseranteils erfolgt auf der Haspelkufe durch eine Carrierfärbung mit Dispersionsfarbstoffen bei Kochtemperatur im Anschluß an einen Spülprozeß.

Unterläßt man den Zusatz des genannten Acrylsäureamid-Mischpolymerisats beim Klotzprozeß und verfährt im übrigen wie beschrieben, so erhält man eine Flottenaufnahme von nur 81% mit einem entsprechend helleren Farbton.

### Beispiel 6

Stuhlrohes Baumwoll-Interlock-Gewirk in Schlauchform wird auf einem Trikot-Foulard bei einem Walzendruck von 1 bar/cm² und bei Raumtemperatur mit einer Flotte geklotzt, die im Liter enthält 30 g des Reaktivfarbstoffs der Formel 30 g des Reaktivfarbstoffs der Formel 7 g eines handelsüblichen anionischen Netzmittels, 40 g des in Beispiel 5 beschriebenen Klotzhilfsmittels und 80 g Harnstoff.

Das erforderliche Fixieralkali wird mittels eines Dosiergeräts in das Chassis in einer Menge von 8 cm³ Natronlauge 32,5%ig und 10 g Natriumcarbonat wasserfrei je Liter Färbeflotte eindosiert. Die Flottenaufnahme beträgt 171%.

Die so geklotzte Ware wird abgetafelt und abgedeckt. Anschließend läßt man verweilen. Die Nachbehandlung erfolgt wie in Beispiel 1 beschrieben.

Man erhält eine ungewöhnlich volle und vollkommen egale Färbung in einem lebhaften Signalrot-Ton.

Wird die Färbung bei sonst vergleichbaren Bedingungen ohne das genannte Klotzhilfsmittel ausgeführt, so erhält man eine Flottenaufnahme von nur 108% mit einer entsprechend geringeren Farbtiefe und einem deutlich unruhigeren Warenbild. Auch die Durchfärbung der inneren Lagen des Schlauchgewirks ist nicht so gut.

### Beispiel 7

Ein Schlauchgewirk aus Baumwolle wird bei einem Druck von 1 bar/cm² und bei Raumtemperatur mit einer wäßrigen Flotte auf einem Foulard geklotzt, die im Liter 60 g des Reaktivfarbstoffs der Formel 6 g eines handelsüblichen anionischen Netzmittels und 40 g des in Beispiel 1 beschriebenen Klotzhilfsmittels in Form einer 4,3%igen wäßrigen Lösung enthält.

Das erforderliche Fixieralkali wird mittels einer Dosierpumpe in das Chassis in einer Menge von 30 g Natriumcarbonat wasserfrei je Liter Klotzflotte eindosiert. Die Flottenaufnahme beträgt 173%.

Die geklotzte Ware. wird abgetafelt und abgedeckt. Anschließend läßt man verweilen. Die Weiterbehandlung erfolgt wie in Beispiel 1 beschrieben.

Man erhält eine vollkommen egale und volle blaustichigrote Färbung.

Wird der Zusatz des Klotzhilfsmittels unterlassen, so erhält man eine Färbung, die Unegalitäten erkennen läßt.

Die Flottenaufnahme beträgt dann (bei gleichem Walzendruck) nur 105%. Die Farbtiefe entspricht der geringeren Flottenaufnahme.

## Patentansprüche

1. Verfahren zum Klotzfärben von bahnförmigen Textilien, die aus Cellulosefasern bestehen oder solche enthalten, mit Reaktivfarbstoffen nach einem Kaltverweilprozeß, bei dem das textile Material auf einem Foulard mit einer wäßrigen Flotte bei Raumtemperatur geklotzt wird, wobei die Flotte Reaktivfarbstoffe, Fixieralkalien und Netzmittel enthält, dadurch gekennzeichnet, daß man der Flotte zusätzlich Polymere oder Mischpolymerisate des Acrylsäureamids in einer Menge von 0,4 bis 5 g/I in Form wäßriger Lösungen zusetzt.

2. Verfahren nach Anspruch 1, dadurch gekennzeichnet, daß man lineares oder verzweigtes Polyacrylsäureamid zusetzt.

3. Verfahren nach Anspruch 1, dadurch gekennzeichnet, daß man Mischpolymerisate aus Acrylsäureamid und Halbestern der Maleinsäure mit Polyglykoläthern von natürlichen oder synthetischen Fettalkoholen (mit 12 bis 18 C-Atomen) mit 5 bis 10 Mol Äthylenoxid je Mol Fettalkohol, im Gewichtsverhältnis von 1 : 0,05 bis 1 : 0,5 (bezogen auf das Acrylsäureamid) zusetzt.

4. Verfahren nach Anspruch 1, dadurch gekennzeichnet, daß man Mischpolymerisate aus Acrylsäureamid und Acrylamidopropionsulfonsäure im Gewichtsverhältnis von 1 : 0,05 bis 1 0,5 (bezogen auf das Acrylsäureamid) zusetzt.

5. Verfahren nach Anspruch 1, dadurch gekennzeichnet, daß man Mischpolymerisate aus Acrylsäureamid und N-Vinyl-N-methylacetamid im.Gewichtsverhältnis von 1 : 0,05 bis 1 : 0,5 (bezogen auf das Acrylsäureamid) zusetzt.

6. Verfahren nach Ansprüchen 2 bis 5, dadurch gekennzeichnet, daß man Mischungen der dort genannten Polymerisate untereinander zusetzt.

7. Verfahren nach Ansprüchen 2 bis 6, dadurch gekennzeichnet, daß man den dort genannten Polymerisaten noch s-Caprolactam im Gewichtsverhältnis von 1 : 0,5 bis 1 : (bezogen auf die Polymerisate) zusetzt.

8. Verfahren nach Ansprüchen 1 bis 7, dadurch gekennzeichnet, daß die verwendeten Polymere des Acrylsäureamids oder dessen Mischpolymerisate ein Molekulargewicht von 1,0 - 10⁶ bis 2,5 - 10^{*} aufweisen.

9. Verfahren nach Ansprüchen 1 bis 8, dadurch gekennzeichnet, daß man als textiles Material Schläuchgewirke, die aus Cellulosefasern bestehen oder solche enthalten, klotzfärbt.

## Claims

1. Process for the pad-dyeing of textile webs containing or consisting of cellulose fibers with reactive dyestuffs according to a cold-dwell dyeing method in which the textile material is padded on a foulard with an aqueous liquor at room temperature, the liquor containing reactive dyestuffs, alkali for fixing same and wetting agents, which comprises adding to said dyeing liquor polymers or copolymers of acrylic acid amide, the polymeric component being incorporated in an amount of from 0.4 to 5 g/I in the form of an aqueous solution.

2. Process as claimed in claim 1, wherein linear or branched polyacrylic acid amide is added.

3. Process as claimed in claim 1, wherein copolymers of acrylic acid amide and semiesters of maleic acid with polyglycol ethers of natural or synthetic fatty alcohols (of from 12 to 18 carbon atoms) with from 5 to 10 mols of ethylene oxide per mol of fatty alcohol, in a weight ratio of from 1 : 0.05 to 1 : 0.5 (calculated on the acrylic acid amide) are added.

4. Process as claimed in claim 1, wherein copolymers of acrylic acid amide and acrylamido-propane-sulfonic acid in a weight ratio of from 1 : 0.05 to 1 : 0.5 (calculated on the acrylic acid amide) are added.

5. Process as claimed in claim 1, wherein copolymers of acrylic acid amide and N-vinyl-N-methyl-acetamide in a weight ratio of from 1 : 0.05 to 1 : 0.5 (calculated on the acrylic acid amide) are added.

6. Process as claimed in claims 2 to 5, wherein mixtures of the specified polymeric components one with another are added.

7. Process as claimed in claims 2 to 6, wherein to the specified polymeric components s-caprolactam is further added in a weight ratio of from 1 : 0.5 to 1 : 1 (calculated on the polymeric component).

8. Process as claimed in claims 1 to 7, wherein the applied polymers of acrylic acid amide or the copolymers thereof have a molecular weight of from 1.0 - 10⁶ to 2.5 . 10⁶.

9. Process as claimed in claims 1 to 8, wherein as the textile material tubular knitted fabrics containing or consisting of cellulose fibers are pad-dyed.

## Revendications

1. Procédé de teinture sur foulard de textiles en bande, constitués de fibres cellulosiques ou en contenant, à l'aide de colorants réactifs selon un procédé de foulardage-enroulement à froid, dans lequel le matériau textile est foulardé sur un foulard à l'aide d'un bain aqueux, à la température ambiante, le bain contenant des colorants réactifs, des alcalis de fixage et des mouillants, procédé caractérisé en ce que l'on ajoute en outre, au bain, des polymères ou des copolymères de l'acrylamide, en une quantité de 0,4 à 5 g/I, sous la forme de solutions aqueuses.

2. Procédé selon la revendication 1, caractérisé en ce que l'on ajoute un polyacrylamide linéaire ou ramifié.

3. Procédé selon la revendication 1, caractérisé en ce que l'on ajoute des copolymères de l'acrylamide et de demi-esters dérivant de l'acide maléique et d'éthers polyglycoliques d'alcools gras naturels ou synthétiques (à 12 à 18 atomes de carbone) contenant 5 à 10 moles d'oxyde d'éthylène par mole d'alcool gras, avec un rapport pondéral de 1 : 0,05 à 1 : 0,5 (rapporté à l'acrylamide).

4. Procédé selon la revendication 1, caractérisé en ce que l'on ajoute des copolymères de l'acrylamide et de l'acide acrylamidopropionosulfonique, dans le rapport pondéral 1 0,05 à 1 0,5 (rapporté à l'acrylamide).

5. Procédé selon la revendication 1, caractérisé en ce que l'on ajoute des copolymères de l'acrylamide et du N-vinyl-N-méthylacétamide, dans le rapport pondéral 1 : 0,05 à 1 : 0,5 (rapporté à l'acrylamide).

6. Procédé selon l'une quelconque des revendications 2 à 5, caractérisé en ce que l'on ajoute des mélanges, entre eux, des polymères qui y sont mentionnés.

7. Procédé selon l'une quelconque des revendications 2 à 6, caractérisé en ce que l'on ajoute aux polymères qui y sont mentionnés de l's-caprolactame, dans le rapport pondéral 1 : 0,5 à 1 : 1 (rapporté aux polymères).

8. Procédé selon l'une quelconque des revendications 1 à 7, caractérisé en ce que les polymères utilisés de l'acrylamide ou ses copolymères ont une masse moléculaire de 1,0 - 10⁶ à 2,5 - 10⁶.

9. Procédé selon l'une quelconque des revendications 1 à 8, caractérisé en ce que l'on teint sur foulard, en tant que matériau textile, des tricots tubulaires formés de fibres de cellulose ou en contenant.
